# EUROPÄISCHE PATENTSCHRIFT

(11) **EP 2 573 244 B1**
(45) Veröffentlichungstag und Bekanntmachung des Hinweises auf die Patenterteilung: **18.02.2015**
(21) Anmeldenummer: 12006446.4
(22) Anmeldetag: 14.09.2012
(51) Int. Cl.: D04H 3/14, D04H 3/005, D04H 3/153, E04B 1/72

(54) **Schallabsorptionsmaterial**
Sound absorbing material
Matériau d'absorption acoustique

(30) Priorität: 20.09.2011 EP 11007649
(43) Veröffentlichungstag der Anmeldung: 27.03.2013
(73) Patentinhaber: Carl Freudenberg KG, 69469 Weinheim (DE)
(72) Erfinder: Rutsch, Peter, Dr., 69518 Absteinach (DE); Groten, Robert, Dr., 68280 Sundhoffen (FR); Black, Samuel Keith, Raleigh North Carolina 27610 (US); Bold, Anke, Dr., 67246 Dirmstein (DE); Jestel, Frank, 68320 Kunheim (FR)

(56) Entgegenhaltungen:
- WO-A1-2009/085679
- US-A1- 2004 071 947

## Beschreibung

### Technisches Gebiet

Die vorliegende Erfindung betrifft das Gebiet der Textilerzeugnisse und deren Anwendungen im Schallschutzbereich, insbesondere der Schalldämpfung in Fahrzeugen, Flugzeugen und Zügen, in der Baubranche und in kleinen Geräten.

Die Erfindung betrifft ein Schallabsorptionsmaterial aus einem Vliesstoff, der mindestens zwei Polymere enthält, wobei der Schmelzpunkt mindestens eines ersten Polymers über dem Schmelzpunkt mindestens eines zweiten Polymers liegt, sowie ein Verfahren zu dessen Herstellung. Die Erfindung betrifft ferner die Verwendung eines derartigen Schallabsorptionsmaterials für die Herstellung von Auskleidungsteilen, die im Innenbereich von Automobilen eingesetzt werden sowie die Verwendung dieses Vliesstoffs zur Herstellung eines Verbundwerkstoffs.

Vliesstoffe sind textile Flächengebilde aus einzelnen Fasern und können mit den verschiedensten Herstellungsverfahren, wie Kardieren (dry laid), Schmelzspinnen / Meltblown (spunbonding) oder auch aerodynamischem Vlieslegen (air laying) gewonnen werden.

Beim Schmelzspinnen wird eine polymere Substanz in einem Extruder erhitzt und mittels Spinnpumpen durch eine Spinndüse gepresst. Das Polymer tritt aus der Düsenplatte als Faden (Endlosfilament) in geschmolzener Form aus, wird durch einen Luftstrom abgekühlt und aus der Schmelze gestreckt. Der Luftstrom befördert die Endlosfilamente auf ein Förderband, das als Sieb ausgebildet ist. Durch eine Absaugung unter dem Siebband können die Fäden unter Bildung eines Fasergeleges fixiert werden. Die Verfestigung des Fasergeleges kann durch beheizte Walzen (Kalander), durch einen Dampfstrom, durch heiße Luft oder durch mechanische bzw. chemische Bindung erfolgen. Bei der Verfestigung durch Kalander kann eine der beiden Walzen mit einer Gravur versehen sein, die aus Punkten, kurzen Rechtecken oder diamantähnlichen Flächen bestehen kann.

Vliesstoffe werden zu den verschiedensten Zwecken eingesetzt. Vliesstoffe mit hoher Festigkeit können alleine bzw. auch als Verstärkungslage in Faserverbundwerkstoffen verwendet werden. Im Verpackungsbereich werden üblicherweise einlagige Aufbauten unter Verwendung von Meltblown oder meltblownartigen Materialstrukturen, d.h. Faserstrukturen aus nur einer Domäne verwendet. Auch als Schallabsorptionsmaterialien finden Vliesstoffe Verwendung.

Auf der Suche nach einem geeigneten Schallabsorptionsmaterial wird die Wahl nicht nur durch die Schallabsorptionsfähigkeit sondern auch durch andere Faktoren, wie z. B. Preis, Gewicht, Dicke, Feuerbeständigkeit, etc. beeinflusst. Üblicherweise kommen als Schalldämpfstoffe Filze, Schäume, Preßfasem, Glaspulver oder "Steinpulver" und wiederverwertete Stoffe zum Einsatz. Diese können beispielsweise mit der Hammermühle und Kunstharz behandelt und thermofiziert werden, um die Eigenschaften der Materialien an die jeweiligen Einsatzgebiete anzupassen.

Mit der vorliegenden Erfindung soll insbesondere das herkömmliche Anwendungsgebiet von Vliesstoffen ausgeweitet werden, indem diesen schalldämmende Eigenschaften in Kombination mit einer geringen Dicke verliehen werden, sodass sie sich besonders für den Einsatz in räumlich anspruchsvollen Bereichen, wie den Innenbereich von Automobilen eignen.

### Stand der Technik

Schallabsorptionsmaterialien der eingangs genannten Art sind grundsätzlich bekannt. Im Prinzip basiert die Schallabsorption auf einer Störung bzw. Umleitung der Schallenergie. Hierzu kann die Energie zum einen in Wärme umgewandelt werden oder es erfolgt eine Reflektion der Energie. Der Fachmann spricht bei einer Energieumlenkung von Dämmung. Der Schall wird also gedämpft.

Üblicherweise werden zur Schalldämmung reflektierende Materialien/Wandungen verwendet, wie z. B. Kapselwandungen, Trennwände oder Schallschirme, die in den Ausbreitungsweg der Schallenergie eingreifen. Konventionelle Schallabsorptionsmaterialien wandeln auf Grund ihrer porösen Struktur die Schallenergie im mittel- bis hochfrequenten Bereich in Wärme um.

Ebenfalls geeignet für die Schalldämmung sind künstliche Mineralfasern, offenzellige Schaumstoffe, poröse anorganische Schüttgüter oder Naturfasern.

Im Zuge der steigenden Ansprüche an Schallabsorptionsmaterialien müssen diese Materialien nicht nur in der Lage sein den Schall zu dämpfen, sondern sie müssen auch weiteren Anforderungen hinsichtlich Feuerbeständigkeit, Dicke, Gewicht, Hydrophobie, etc. und Materialbeschaffenheit genügen.

Besonders im Hinblick auf die Raumakustik ist eine geringe Materialdicke von Vorteil, da hierdurch der Raumbedarf verringert wird. Insbesondere im Automobilbereich werden die Zulieferer für Autozubehör aufgefordert, die Auskleidungsteile derart zu gestalten, dass diese raumsparend ausgestaltet sind.

Darüber hinaus sollen diese Teile recyclingfähig sein, eine hohe Farb- und Lichtechtheit, insbesondere eine hohe Heißlichtechtheit, eine geringe Verschmutzungsneigung, eine hohe Abriebbeständigkeit, Feuchtigkeitsbeständigkeit, Flammbeständigkeit, Reinigbarkeit und gute Heißverformbarkeits- bzw. Tiefziehfähigkeiten besitzen. Auch von großem Interesse ist es den Schallschutz im Hinblick auf Komfort für die Automobil-Insassen zu erhöhen.

Im Automobilbereich ist es üblich Schallabsorptionsmaterialien als Verbundwerkstoffe aus einem textilen Träger mit einer Dämpfungslage und ggf. einer Decklage herzustellen. Dabei wird die Absorptionseigenschaft insbesondere durch Kombination des textilen Trägers mit der Schallschutzlage erreicht.

Ein guter Schallschutz kann mit Mikrofaservliesstoffen aus schmelzgesponnen, zu einem Vlies abgelegten Verbundfilamenten, welche zumindest zu 80 % zu Elementarfilamenten gesplittet und verfestigt sind, erzielt werden. Diese Vliesstoffe sind in der DE 100 09 281 A1 beschrieben und weisen Mehrkomponenten-Endlos-Filamente auf. Ihre Herstellung umfasst folgende Schritte: Zunächst werden Mehrkomponenten-Endlos-Filamente ersponnen, verstreckt und unmittelbar zu einem Vlies abgelegt. Anschließend erfolgt eine Vorverfestigung und das abgelegte Vlies wird daraufhin mittels Hochdruck-Fluidstrahlen in Elementar-Filamente gesplittet und verfestigt. Derartige Schallschutzlagen weisen eine gleichmäßige Dicke sowie eine isotrope Fadenverteilung auf und zeigen hervorragende schalldämmende Eigenschaften.

Andere Vliesstoffe werden in der US2008/085679 beschrieben.

Nachteilig an diesen Schallabsorptionsmaterialien ist, dass ihr Herstellungsverfahren zeit- und kostenintensiv ist.

### Darstellung der Erfindung

Der Erfindung lag daher die Aufgabe zugrunde, ein Schallabsorptionsmaterial und ein Verfahren zu dessen Herstellung anzugeben, das die oben genannten Nachteile vermeidet. Insbesondere soll es einfach, kostengünstig und zeitsparend hergestellt werden können.

Diese Aufgabe wird erfindungsgemäß gelöst mit einem Schallabsorptionsmaterial aus einem Vliesstoff, welcher mindestens zwei Polymere enthält, wobei der Schmelzpunkt mindestens eines ersten Polymers über dem Schmelzpunkt mindestens eines zweiten Polymers liegt und wobei das erste Polymer in Form von Elementarsegmenten vorliegt, die in einer Matrix aus dem zweiten Polymer verteilt sind.

Überraschenderweise wurde erfindungsgemäß gefunden, dass Vliesstoffe der oben genannten Art hervorragende Schallabsorptionseigenschaften aufweisen. Insbesondere zeigen derartige Vliesstoffe einen Luftschallabsorptionsgrad α(0), gemessen im Impedanzrohr nach DIN EN ISO 10354-1, von ≥0,8 bei einer Frequenz von 1000 Hz bis 4000 Hz.

Schallabsorptionsversuche haben ergeben, dass das erfindungsgemäße Schallabsorptionsmaterial sich insbesondere zum Schallschutz im Schallfrequenzbereich von 100 bis 5000 Hz eignet.

Insbesondere wurde überraschend gefunden, dass die erfindungsgemäßen Schallabsorptionsmaterialien bereits bei geringen Dicken hervorragende Schallabsorptionseigenschaften zeigen. Praktische Versuche haben ergeben, dass die erfindungsgemäßen Schallabsorptionsmaterialien bereits bei einer Dicke des Vliesstoffes von 0,01 mm bis 1 mm, vorzugsweise von 0,05 mm bis 0,5 mm, insbesondere von 0,1 mm bis 0,2 mm, die oben genannten Luftschallabsorptionsgrade und Einzahl-Werte erreichen können.

In Abhängigkeit von den erwünschten Schallabsorptionseigenschaften kann die Dicke der erfindungsgemäßen Schallabsorptionsmaterialien variieren. Vorzugsweise weisen die erfindungsgemäßen Schallabsorptionsmaterialien eine Dicke von 0,01 mm bis 1 mm, noch bevorzugter von 0,05 mm bis 0,5 mm, insbesondere von 0,1 mm bis 0,2 mm, auf.

Ebenso kann die Luftdurchlässigkeit der erfindungsgemäßen Schallabsorptionsmaterialien gemessen nach DIN EN ISO 9237 bei 20 cm² und 50 Pa variieren. Vorzugsweise weisen die erfindungsgemäßen Schallabsorptionsmaterialien eine Luftdurchlässigkeit gemessen nach DIN EN ISO 9237 bei einem Flächengewicht von 100 g/m² von 20 l/m²sec bis 120 l/m²sec, noch bevorzugter von 40 l/m²sec bis 100 l/m²sec, insbesondere von 60 l/m²sec bis 90 l/m²sec, auf.

Dementsprechend kann der Vliesstoff ein geringes Flächengewicht aufweisen und dennoch gute Schallabsorptionseigenschaften zeigen. Nichtsdestotrotz kann das Flächengewicht des Vliesstoffs in weiten Bereichen schwanken und beispielsweise gemäß den Anforderungen an einen Verbundwerkstoff ausgewählt werden. Vorzugsweise beträgt das Flächengewicht 30 g/m² bis 400 g/m², noch bevorzugter von 35 g/m² bis 200 g/m², noch bevorzugter von 40 g/m² bis 150 g/m², insbesondere von 40 g/m² bis 120 g/m².

Darüber hinaus zeichnet sich der Vliesstoff durch weitere vorteilhafte Eigenschaften, wie eine gute Heißverformbarkeit bzw. Tiefziehfähigkeit, aus. Aufgrund dessen kann er besonders einfach verarbeitet und an die verschiedensten Raumanforderungen angepasst werden. Dabei ist der Vliesstoff bei Raumtemperatur äußerst stabil.

Der Vliesstoff kann über die verschmolzenen Domänen einen folien- bzw. papierartigen Charakter aufweisen, jedoch ohne die Schwächen einer Folie oder eines Papieres. So ist es auf einfache Weise möglich die Oberfläche des Vliesstoffs glatt und nassfest auszugestalten. Ein derartiger Vliesstoff kann als "faserverstärkte Folie" angesehen werden.

Der Vliesstoff kann bei geringem Gewicht eine hohe Festigkeit aufweisen. Dies ermöglicht eine leichte Verarbeitung und Handhabung. Ferner ist eine hohe Festigkeit sehr vorteilhaft beim Einsatz des erfindungsgemäßen Schallabsorptionsmaterials als Auskleidungsteil für den Innenbereich von Automobilen, wie insbesondere als Autohimmel, Fußmatte, Türverkleidung, Säulenverkleidung, Hutablage und/oder Kofferraumauskleidung sowie Radkastenauskleidung.

Der Vliesstoff zeichnet sich darüber hinaus durch isotrope mechanische Eigenschaften, wie beispielsweise ein isotropes Verhältnis von Höchstzugkraft oder Weitereißkraft in Maschinen- zu Querrichtung, aus. Isotropie im Sinne der Erfindung bezeichnet die Unabhängigkeit einer Eigenschaft von der Richtung. Isotrope Festigkeitseigenschaften sind insbesondere für den Einsatz des Vliesstoffs als Verstärkungslage vorteilhaft, da hierdurch eine besonders gleichmäßige Stabilisierung erzielt wird.

Unter isotropem Maschinenrichtung/Querrichtungs-Verhättnis der Höchstzugkraft und/oder Weiterreißkraft im Sinne der Erfindung wird verstanden, dass das Maschinenrichtung/Querrichtungs-Verhältnis der Höchstzugkraft und/oder Weiterreißkraft im Bereich von 0,7 bis 1,6, vorzugsweise von 0,8 bis 1,5, insbesondere von 0,9 bis 1,1, liegt.

Unter Höchstzugkraft wird die Kraft verstanden, die aufgewendet werden muss, um eine Faserlage zu zerreißen. Unter Weiterreißkraft wird die Kraft verstanden, die notwendig ist um eine bereits eingerissene Faserlage weiter einzureißen oder weiter zu zerreißen. Je höher diese Werte sind, desto stabiler ist eine Lage. Die Höchstzugkraft wird gemessen in Maschinenrichtung oder quer zur Maschinenrichtung. Unter Maschinenrichtung wird die Richtung verstanden, unter der die Fasern in Längsrichtung auf einem sich in Längsrichtung bewegenden Förderband abgelegt werden. Die Richtung quer hierzu bzw. orthogonal hierzu ist die Querrichtung.

Der Vliesstoff zeichnet sich ferner durch hervorragende Festigkeitseigenschaften aus. So kann die Weiterreißkraft gemessen nach ASTM D5733 in Maschinen- und/oder Querrichtung 10 N bis 190 N, vorzugsweise 60 N bis 180 N, insbesondere 120 N bis 180 N betragen. Die Höchstzugkraft gemessen nach ASTM D5034 in Maschinen- und/oder Querrichtung kann 70 bis 400 N /50 mm, vorzugsweise 100 bis 350 N /50 mm, insbesondere 150 bis 300 N /50 mm, betragen.

Praktische Versuche haben gezeigt, dass ein Vliesstoff mit besonders guten Festigkeitseigenschaften gewonnen werden kann, wenn bei seiner Herstellung Mehrkomponentenfasern eingesetzt werden, die eine erste Polymerkomponente und eine zweite Polymerkomponente umfassen, wobei die erste Polymerkomponente in einer ersten Zone und die zweite Polymerkomponente in einer zweiten Zonen über den Querschnitt der Mehrkomponentenfasern angeordnet ist, wobei sich beide Polymerkomponenten in Längenrichtung der Mehrkomponentenfasern erstrecken, wobei die erste Polymerkomponente einen Schmelzpunkt oberhalb des Schmelzpunkts der zweiten Polymerkomponente aufweist und wobei die erste Zone die erste Polymerkomponente in Form von mindestens zwei trennbaren Elementarsegmenten umfasst. Als besonders geeignet haben sich PIE-Fasern, Hollow-PIE-Fasern, Kem/Mantel-Fasern, multilobale Fasern, Islands-in-Sea-Fasern oder Side by Side-Fasem erwiesen. Ganz besonders bevorzugt sind PIE-Fasern, die vorzugsweise 4, 6, 8, 10, 14, 16, 18 oder 32 Elementarsegmente umfassen. Die Mehrkomponentenfasern können als Stapelfasern ausgebildet sein. Vorzugsweise sind die Mehrkomponentenfasern als Endlosfilamente ausgebildet und aus mindestens zwei Polymeren aufgebaut.

Unter PIE-Fasern werden Fasern aus Elementarsegementen verstanden, welche im Querschnitt kuchenstückförmig bzw. kreissegmentförmig angeordnet sind.

Der Effekt beim Aufschmelzen einer PIE-Faser bzw. kuchenstückartigen Faser ist die Einbindung stabiler kuchenstückförmiger Segmente, die als Verstärkungsfäden in der Polymermatrix fungieren. Hierdurch wird eine Stabilisierung nach Art eines Stahlbetons erreicht. Dabei fällt vor allem bei PIE-Endlosfilamenten eine deutliche Geometrieveränderung der ursprünglichen Filamentstruktur auf.

Besonders vorteilhaft bei der Verwendung von PIE-Fasern ist, dass die kuchenstückförmigen Segmente im Querschnitt einen sehr geringen Durchmesser aufweisen und die Matrix daher besonders zahlreich durchsetzen können. Darüber hinaus wird durch die alternierende Anordnung der einzelnen Kernsegmente in den Fasern eine besonders homogene Verteilung der verschiedenen Polymere bewirkt. Dies führt dazu, dass ein äußerst gleichmäßiges Aufschmelzen unter Ausbildung der Matrix erfolgt.

Bei der Verwendung von Kern/Mantel-Fasern ist es bevorzugt, wenn die Mäntel aus dem niedriger schmelzenden Polymer bestehen. Auf diese Weise werden die Kerne in Form stabiler kreisförmiger Segmente in die Matrix aus dem Mantelpolymer eingebettet. Vorteilhaft beim Einsatz der Kern/Mantel-Fasern ist, dass sich aufgrund des kreisförmigen Querschnitts der Kernsegmente eine besonders dichte Struktur, analog einer Kugelpackung, ausbildet.

Die Mehrkomponentenfasern können zwei oder mehrere Polymere umfassen, sofern mindestens ein Polymer einen höheren Schmelzpunkt als mindestens ein weiteres Polymer aufweist. Praktische Versuche haben ergeben, dass bereits bei der Verwendung von zwei Polymeren (Bikomponentenfasem) Vliesstoffe mit einer stabilen Matrixstruktur erhalten werden können.

Strukturell zeichnet sich der Vliesstoff dadurch aus, dass er mindestens zwei Polymere umfasst, wobei der Schmelzpunkt mindestens eines ersten Polymers Ober dem Schmelzpunkt mindestens eines zweiten Polymers liegt. Das erste Polymer liegt in Form von Elementarsegmenten vor, welche in einer Matrix aus dem zweiten Polymer verteilt sind.

Die Differenz zwischen dem Schmelzpunkt des ersten und zweiten Polymers kann in weiten Bereichen variieren. Zweckmäßigerweise beträgt die Differenz mindestens 15 °C, insbesondere mindestens 20 °C. Vorzugsweise werden Polymere mit einer Temperaturdifferenz von 15 °C bis 450 °C, noch bevorzugter von 15 °C bis 200 °C, noch bevorzugter von 20 °C bis 150 °C, insbesondere von 70 °C bis 150 °C eingesetzt.

Als Polymere können die verschiedensten Materialien eingesetzt werden. Bevorzugte Kombinationen für Mehrkomponentenfasern umfassen vor allem thermoplastische Polymere, insbesondere ausgewählt aus der Gruppe bestehend aus Nylon 6, Nylon 6.6, Nylon 6.10, Nylon 6.11, Nylon 6-12, Polypropylen oder Polyethylen. Weitere mögliche Polymere sind ausgewählt aus der Gruppe bestehend aus Polyester, Polyamid, thermoplastischen Copolyetheresterelastomeren, Polyolefinen, Polyacrylaten und thermoplastischen Flüssigkristallen. Auch denkbar ist der Einsatz von Copolyetheresterelastomeren aus langkettigen und kurzkettigen Estermonomeren. Werden Elementarsegmente aus Polyethylenterephthalat eingesetzt, so können diese bevorzugt aus recyclebaren Polyethylenterphthalat hergestellt werden.

Durch Wahl der verwendeten Polymere kann das Benetzungsverhalten des Vliesstoffs beeinflusst werden. Zu diesem Zweck werden insbesondere folgende thermoplastische Polymere eingesetzt: Polyamide, Polyvinylacetate, verseifte Polyvinylacetate, verseifte Ethylenvinylacetate und weitere hydrophile Polymere.

Alternativ können auch elastische Polymere eingesetzt werden. Diese Polymere werden vorzugsweise ausgewählt aus der Gruppe bestehend aus: Styrol/Butadien Copolymeren, elastischem Polypropylen, Polyethylen, Metallocen-katalysierten α-Olefin-Homopolymeren, sowie Copolymeren mit einer Dichte von weniger als 0,89 g/cm³. Darüber hinaus ist die Verwendung von amorphen Polyalphaolefinen mit einer Dichte von weniger als 0,89 g/cm³, Ethylenvinylacetat, sowie Ethylen-Propylenkautschuk und Propylen-1-Buten- Copolymer und Terpolymere denkbar.

Gemäß einer besonders bevorzugten Ausführungsform der Erfindung enthalten die Mehrkomponentenfasern Polypropylen, Polyethylen, Polyamid, syndiotatkisches Polystyrol, Polyester, und/oder Mischungen aus diesen Polymeren, vorzugsweise Polyethylenterephthalat.

Gemäß einer weiteren bevorzugten Ausführungsform der Erfindung wird das erste Polymer aus der Gruppe bestehend aus: Polyester, vorzugsweise Polyethylenterephthalat ausgewählt und/oder das zweite Polymer aus der Gruppe bestehend aus: Polypropylen, Polyethylen, Polyamid und/oder Polyester, vorzugsweise Polyethylenterephthalat.

Werden als Mehrkomponentenfasern Kern/Mantel-Fasern oder Islands-in-Sea-Fasern eingesetzt, so wird der Mantel bzw. die Sea vorzugsweise aus dem zweiten, matrixerzeugenden Polymer gebildet. Bevorzugte Polymere für die Matrix sind Copolyester, Polypropylen, Polyamid, Polyethylen, lineares Niederdruck-Polyethylen mit einem α-Olefinmonomeranteil größer als 10 Gew.-%, Ethylencopolymer mit mindestens einem Vinylmonomer oder Ethylencopolymer mit ungesättigten aliphatischen Carboxylsäuren.

Der Vliesstoff zeichnet sich dadurch aus, dass im Vliesstoff eine filmähnlich aufgeschmolzene Polymermatrix vorliegt. Diese enthält ungeschmolzene Elementarsegmente, die im Querschnitt kreissegmentförmig bzw. kuchenstückförmig, multilobal oder kreisförmig aufgebaut sein können.

Elementarsegmente eines kreissegmentförmigen Querschnitts zeigen eine etwa 1,75-mal größere Oberfläche als ein Elementarsegment mit einem runden Querschnitt. Aufgrund der größeren Oberfläche wird eine größere Adhäsionsfläche ausgebildet.

Das Gewichtsverhältnis von erstem Polymer zu zweitem Polymer im Vliesstoff kann in weiten Bereichen schwanken, sofern gewährleistet ist, dass im Vliesstoff das erste Polymer in Form von Elementarfilamenten vorliegt, welche in einer Matrix aus dem zweiten Polymer verteilt sind. Vorzugsweise beträgt das Gewichtsverhältnis von erstem Polymer zu zweitem Polymer im Vliesstoff 50 %: 50 %, vorzugsweise 70% bis 30%, noch bevorzugter 60% zu 40%.

Bevorzugterweise beträgt der Anteil der Matrix im Vliesstoff von 1 Gew.-% bis 60 Gew.-%, vorzugsweise von 5 Gew.-% bis 50 Gew.-%, insbesondere von 10 Gew.-% bis 40 Gew.-%. Bei diesen Matrixanteilen kann ein Vliesstoff mit einer besonders guten Biegesteifigkeit erhalten werden.

Vorzugsweise wird der Vliesstoff mit Imprägnierungsmitteln, insbesondere Flammschutzmitteln bzw. Hydrophilierungs- und Hydrophobierungsreagenzien behandelt. In einer besonders vorteilhaften Ausführung wird der Vliesstoff mit einem wässrigen Flammschutzmittel besprüht bzw. imprägniert.

Der Vliesstoff eignet sich hervorragend für die Herstellung von Verbundwerkstoffen, da seine Oberflächenstruktur z.B. Ober die Wahl der Polymere sowie durch Plasma- bzw. Coronabehandlung der Oberfläche auf einfache Weise auf die weiteren Verbundkomponenten abgestimmt werden kann. Die sehr dichte Oberflächenstruktur erlaubt zudem das Aufbringen von Klebekomponenten wie z.B. das Aufbringen von thermoplastischen Polymeren, vorzugsweise Polyethylen, Copolyester oder Polyamid, beispielsweise in Form von festem Klebstoffpulver über entsprechende Vorrichtungen. Durch Erhitzen kann der Vliesstoff zumindest an der Oberfläche über die Klebekomponenten thermofixiert werden, was zu einer Stabilisierung des Vliesstoffs führt. Die Behandlung kann einseitig oder beidseitig, vorzugsweise einseitig, durchgeführt werden und findet vorzugsweise nach einer Imprägnierung mit Bindemitteln statt. Das feste Klebstoffpulver kann im gleichen Verarbeitungsschritt durch Hitzeeinwirkung fixiert werden. In einer vorteilhaften Ausführung wird der zunächst flammgeschützte Vliesstoff mit pulverförmigem Klebstoff auf Polyethylen Basis versehen und thermofixiert (z.B. Klebstoffe Schaetti Fix® der Firma Schaetti AG, Zürich oder andere).

Ein weiterer Gegenstand der Erfindung ist die Verwendung eines Verbundwerkstoffs umfassend mindestens eine erste Lage, die den oben beschriebenen Vliesstoff enthält, sowie eine zweite Lage, die als Distanzlage ausgebildet sein kann und vorzugsweise einen Faserverbund, insbesondere einen Mullstoff, einen Vliesstoff, einen Film und/oder eine Folie aufweist, als Schallschutzmaterial.

Gemäß einer bevorzugten Ausführungsform der Erfindung ist die zweite Lage als Faserverbund mit einer Dicke (unkomprimiert) von 0,5 bis 5, vorzugsweise von 0,8 bis 3, insbesondere von 1 bis 2 cm ausgebildet. Die jeweiligen Lagen des Vliesstoffs können in Abhängigkeit von den verwendeten Materialien auf verschiedene Arten und Weisen miteinander verbunden werden. Praktische Versuche haben ergeben, dass besonders feste Verbunde erhalten werden, wenn die erste und zweite Lage stoffschlüssig und mittels eines Bindemittels miteinander verbunden vorliegen.

Die Dicke und Zusammensetzung des Faserverbunds kann in Abhängigkeit von dem jeweiligen Einsatzzweck des Verbundwerkstoffs in weiten Bereichen variieren. Vorzugsweise enthält der Faserverbund textilen Faserabfall, wie vorzugsweise Zellulosefasern, Hanf, Flachs, Baumwolle, Bast, Sisal, Kenaf und/oder Kunststoffe, vorzugsweise Polyolefine, insbesondere Polyethylen und/oder Polypropylen und/oder deren Copolymere oder Metalle. Darüber hinaus umfasst der Faserabfall vorzugsweise ein Bindemittel oder eine niedrigschmelzende Bindefaser zur Stabilisierung und Fixierung.

Der erfindungsgemäße Verbundwerkstoff kann durch Beschichten des Vliesstoffs mit dem Faserverbund durch Laminieren und/oder Kaschieren des Vliesstoffs, ggf. unter Verwendung eines Bindemittels und/oder Druck und/oder Temperatur verbunden werden. Ebenfalls denkbar ist das Aufextrudieren einer folienbildenden polymeren Schmelze oder das Aufbringen eines thermoplastischen Materials in Pulverform mit anschließender thermischer Fixierung.

Das erfindungsgemäße Schallabsorptionsmaterial kann über ein Verfahren, umfassend die folgenden Verfahrensschritte hergestellt werden:
- Bereitstellen von Mehrkomponentenfasern, welche mindestens zwei Polymere mit unterschiedlichen Schmelzpunkten enthalten,
- flächiges Verbinden der Mehrkomponentenfasern mit einer komprimierenden Wärmebehandlung bei einer Temperatur von 100 °C bis 300 °C, sowie einem Druck von 40 N/mm bis 150 N/mm, derart, dass mindestens ein erstes Polymer in Form von Elementarsegmenten in einer Matrix aus mindestens einem zweiten Polymer verteilt wird.

Das Verfahren zeichnet sich dadurch aus, dass Mehrkomponentenfasern durch Beaufschlagen mit einem Druck von mindestens 40 N/mm, sowie mit einer Temperatur von mindestens 100 °C derart flächig verbunden werden, dass mindestens ein erstes Polymer in Form von Elementarsegmenten in einer Matrix aus mindestens einem zweiten Polymer verteilt wird. Hierdurch kann ein Vliesstoff mit einer hohen Biegesteifigkeit, einer geringen Haftreibung sowie einer dichten Struktur bei geringer Porosität erhalten werden.

Praktische Versuche haben gezeigt, dass Vliesstoffe mit besonders guten Schallabsorptionseigenschaften erhalten werden können, wenn PIE Fasern, vorzugsweise PIE-Filamente, vorzugsweise mit 30 - 50 % Polyamid Anteil und 70 - 50% Polyester Anteil, vorzugsweise bei Drücken zwischen 50 und 80 N/mm und Temperaturen zwischen 130°C und 180°C, insbesondere mittels einer Walzenkombination aus einer glatten Stahlwalze und einer rauhen Stahlwalze (Rauhtiefe 40 µm) verfestigt werden.

Die Mehrkomponentenfasern können durch dem Fachmann bekannte Art und Weise hergestellt werden. Erfindungsgemäß besonders bevorzugt ist die Schmelzspinritechnologie.

Zur Herstellung der Mehrkomponentenfasern kann eine polymere Substanz unter Druck in einem Extruder erhitzt und durch eine Düse gepresst werden, wobei Endlosfilamente entstehen. Nach Austritt aus der Extrusionsdüse können die Endlosfilamente verstreckt und mittels dynamischer Legeverfahren auf einem Förderband unter Bildung einer Faserlage in Querrichtung abgelenkt positioniert werden. Vorteilhaft an einer in Querrichtung abgelenkten Positionierung der Endlosfilamente ist, dass sich hierdurch die Isotropie der mechanischen Eigenschaften des Vliesstoffs erhöht.

Gemäß einer besonders bevorzugten Ausführungsform der Erfindung werden als Mehrkomponentenfasern, Fasern eingesetzt, die eine erste Polymerkomponente und eine zweite Polymerkomponente umfassen, wobei
- die erste Polymerkomponente in einer ersten Zone und die zweite Polymerkomponente in einer zweiten Zonen über den Querschnitt der Mehrkomponentenfasern angeordnet ist, wobei
- sich beide Polymerkomponenten in Längenrichtung der Mehrkomponentenfasern erstrecken, wobei
- die erste Polymerkomponente einen Schmelzpunkt oberhalb des Schmelzpunkts der zweiten Polymerkomponente aufweist und wobei die erste Zone die erste Polymerkomponente in Form von mindestens zwei trennbaren Elementarsegmenten umfasst.

Das mit dem erfindungsgemäßen Verfahren hergestellte Schallabsorptionsmaterial zeichnet sich dadurch aus, dass es eine Polymermatrix umfasst. Diese enthält ungeschmolzene Elementarsegmente, vorzugsweise Elementarendlosfilamente, die im Querschnitt kreissegmentförmig bzw. kuchenstückförmig, kreisförmig oder multilobal aufgebaut sein können.

Das oben beschriebene Verfahren ermöglicht es auf energieintensive mechanische Verfestigungstechnologien, wie z.B. Wasserstrahlverfestigung, zu verzichten. Ferner zeichnet es sich dadurch aus, dass es kostengünstig und schnell ist.

Die Temperatur und der Druck, mit der die Verfestigung der Mehrkomponentenfasern erfolgt, kann in weiten Bereichen variieren und wird zweckmäßigerweise an die jeweils verwendeten Polymerkomponenten in den Mehrkomponentenfaser angepasst. Wesentlich hierbei ist, dass bei gewählter Temperatur und Druck ein im Wesentlichen vollständiges Aufschmelzen des ersten Polymers nicht jedoch des zweiten Polymers erfolgt.

Praktische Versuche haben gezeigt, dass Vliesstoffe mit einer geringen Drapierbarkeit erhalten werden, wenn der Druck auf Werte von 45 bis 140 N/mm, vorzugsweise 50 bis 100 N/mm, noch bevorzugter 55 bis 90 N/mm, noch bevorzugter 60 bis 90 N/mm, insbesondere 70 bis 90 N/mm, eingestellt wird.

Zweckmäßigerweise erfolgt das flächige Verbinden der Mehrkomponentenfasern durch Beaufschlagen mit einer Temperatur von 100 bis 300 °C, vorzugsweise von 100 bis 250 °C, noch bevorzugter von 110 bis 200 °C, insbesondere von 120 bis 180 °C.

Das Beaufschlagen mit Druck und Temperatur kann auf die dem Fachmann bekannte Art und Weise erfolgen. Zweckmäßigerweise werden hierzu Walzen, insbesondere Kalander, eingesetzt. Insbesondere geeignet sind Walzen mit glatter oder lediglich leicht aufgerauter Oberfläche. Vorzugsweise weist die Oberfläche eine Rautiefe von 20 bis 60 µm, insbesondere von 30 bis 45 µm auf.

Gemäß einer bevorzugten Ausführungsform der Erfindung wird der Vliesstoff mit Bindemitteln imprägniert. Geeignete Bindemittel sind insbesondere Acrylate und Aminoplaste (Phenolharze, Melaminharze), Styrol-Butadien Copolymere, NBR Bindersysteme und/oder Polyurethane.

Für manche Anwendungen des Vliesstoffs ist es zweckmäßig die Oberflächenenergie des Vliesstoffes durch Corona- und/oder Plasmabehandlung zu erhöhen. Dabei erfolgt die Plasma- oder Coronabehandlung vorzugsweise derart, dass der Oberfläche eine Oberflächenenergie gemäß ISO 9000 von mehr als 38 dyn, vorzugsweise 38 bis 70 dyn, insbesondere 40 bis 60 dyn, verliehen wird. Hierbei ist vorteilhaft, dass die Oberfläche hydrophil gestaltet werden kann, ohne Chemikalien beizumengen.

Denkbar ist die antistatische Ausrüstung der Oberfläche, sowie ihre Versehung mit Pflegesubstanzen. Ebenfalls denkbar und vorteilhaft ist die nachträgliche Ausrüstung des Vliesstoffs mit Additiven ausgewählt aus der Gruppe bestehend aus: Farbpigmente, permanent wirkende Antistatika, Flammschutzmittel und/oder die hydrophoben Eigenschaften beeinflussenden Zusätzen. Besonders bevorzugt ist der Einsatz von Flammtschutzmittel. Denkbar ist auch die Ausrüstung mit hydrophilen oder antistatischen Spinnpräparationen, sowie ihre Versehung mit Pflegesubstanzen. Es ist auch denkbar Additive zur Oberflächenmodifikation bereits bei der Endlosfilamenterzeugung in einen Extruder einzugeben. Auch bei einer Färbung ist keine nachträgliche Färbung nötig, da Pigmente bereits bei der Endlosfilamenterzeugung in einen Extruder eingebracht werden können.

Des Weiteren kann der Vliesstoff einer Bindung oder Veredelung chemischer Art unterzogen werden, wie beispielsweise einer Anti-Pilling-Behandlung, einer Hydrophilierung, einer antistatischen Behandlung, einer Behandlung zur Verbesserung der Feuerfestigkeit und/oder zur Veränderung der taktilen Eigenschaften oder des Glanzes, einer Behandlung mechanischer Art wie Aufrauhen, Sanforisieren, Schmirgeln oder einer Behandlung im Tumbler und/oder einer Behandlung zur Veränderung des Aussehens wie Färben oder Bedrucken.

Wie oben bereits erläutert ist es mit dem erfindungsgemäßen Verfahren möglich, Vliesstoffe mit einer dichten Struktur und geringen Porosität herzustellen, die bei geringem Gewicht eine hohe Festigkeit aufweisen. Vorzugsweise weisen die Fasertiter der Mehrkomponentenfasern unabhängig voneinander Werte von 1 dtex bis 4 dtex, vorzugsweise von 1,5 bis 3 dtex, noch bevorzugter von 2 dtex bis 3 dtex, auf.

Es gibt nun verschiedene Möglichkeiten, die Lehre der vorliegenden Erfindung auf vorteilhafte Weise auszugestalten und weiterzubilden. Dazu ist einerseits auf die nachgeordneten Ansprüche, andererseits auf die nachfolgende Erläuterung bevorzugter Ausführungsbeispiele der Erfindung anhand der Zeichnung sowie der Tabellen zu verweisen.

### Kurzbeschreibung der Zeichnung

In der Zeichnung zeigen
- Fig. 1: eine Rasterelektronenmikroskopische(REM)-Aufnahme des Faserquerschnitts des im Ausführungsbeispiel 1, Beispiel 8 hergestellten Vliesstoffs (Kern/Mantel-Filamente / PET/PE) bei 500-facher Vergrößerung
- Fig. 2: eine Rasterelektronenmikroskopische(REM)-Aufnahme des Faserquerschnitts eines im Ausführungsbeispiel 2 hergestellten Vliesstoffs (PIE-Filamente / PET/PA) bei 1000-facher Vergrößerung
- Fig. 3: den Schallabsorptionsgrad (Alpha Kabine) eines erfindungsgemäßen Spinnvlieses, das gemäß Ausführungsbeispiel 1 hergestellt wurde, im Vergleich zu Evolon 100®
- Fig. 4: den Schallabsorptionsgrad eines erfindungsgemäßen Spinnvlieses aus PIE-Filamenten (PET/PA) gemäß den Ausführungsbeispielen 2 und 4 im Vergleich zu einem Spinnvlieses aus SC -Filamenten (PET/CoPET)
- Fig. 5: die Polymerabhängigkeit des Schallabsorptionsgrades gemessen im Impedanzrohr nach DIN EN ISO 10345-1
- Fig. 6: die Gewichtsabhängigkeit des Schallabsorptionsgrades wird gemessen im Impedanzrohr nach DIN EN ISO 10345-1.

### Ausführung der Erfindung

Im Folgenden wird die Erfindung anhand der folgenden Ausführungsbeispiele näher erläutert.

### Ausführungsbeispiel 1:

### Herstellung eines Spinnvlieses aus PIE-Filamenten (PET/PA)

Zur Herstellung der PIE-Filamente werden Polyethylenterephthalat und Polyamid in bekannter Weise mit einem pro Lochdurchsatz von 0,76 g/L min coextrudiert und aerodynamisch verstreckt, wobei 16 PIE-Filamente entstehen. Der Anteil an Polyamid liegt zwischen 30 und 50 Gew.-%. Die Endlosfilamente werden darauf auf einem

Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist Temperaturen zwischen 130 °C und 180 °C bei einem Liniendruck zwischen 50 N/mm und 80 N/mm (Rautiefe von 40 µm) auf. Durch das Beaufschlagen der Endlosfilamente mit Druck und Temperatur wird das Polyamid verschmolzen und das Polyethylenterephthalat in Form von im Querschnitt kuchenstückartigen Elementarfilamenten in einer Matrix aus dem Polyamid verteilt. Hierbei wird ein Spinnvlies mit einem Flächengewicht von 105 g/m² erhalten. Es entsteht ein Spinnvlies mit dichter Struktur und geringer Porosität bei charakteristischen mechanischen Werten (HZK, WRK, MD:CD Verhältnis). Die Parameter des Versuchs sind in Tabelle 1 dargestellt.

**Tabelle 1: Ausführungsbeispiel 1, 105 g/m² PET/PA Vliesstoff, PIE-Filamente, mech. Eigenschaften.**

| **Kalandetemp.** | **Kalanderdruck** | **PA-Anteil** | **Gewicht** | **Dicke** | **LD 20cm²/50 Pa** | **LD** | **Grab Tensile MD** | **Dehnung MD** | **Grab Tensile CD** | **Dehnung CD** | **Trap Tear MD** | **Trap Tear CD** |
|---|---|---|---|---|---|---|---|---|---|---|---|---|
| | | | **EN29073 angel.** | **DINEN ISO9073-2** | **DINEN ISO9237** | | **ASTM D5034** | **ASTM D5034** | **ASTM D5034** | **ASTM D5034** | **ASTM D5733** | **ASTM D5733** |
| **°C** | **Nmm** | **%** | **g/m²** | **mm** | **l/m²sec** | **rayls** | **N50mm** | **%** | **N50mm** | **%** | **N** | **N** |
| 130 | 50 | 30 | 103,9 | 0,2 | 89 | 562 | 224,9 | 43,7 | 174,2 | 41,3 | 186 | 163,9 |
| 130 | 80 | 30 | 104,7 | 0,22 | 81 | 617 | 252,5 | 47,8 | 205 | 50,1 | 185,4 | 170,3 |
| 180* | 80 | 30 | 106,6 | 0,14 | 27 | 1852 | 3192 | 46,4 | 272,2 | 48,5 | 90,7 | 90,6 |
| 180* | 50 | 30 | 106,7 | 0,15 | 31 | 1613 | 321,8 | 46,1 | 206,3 | 52,3 | 86,7 | 84,7 |
| 180* | 50 | 50 | 104,4 | 0,15 | 31 | 1613 | 273,8 | 41,6 | 226,5 | 44,7 | 69,2 | 63,7 |
| 180* | 80 | 50 | 106,3 | 0,15 | 25 | 2000 | 295,9 | 40,9 | 221,1 | 40,4 | 54,2 | 55,6 |
| 130 | 80 | 50 | 105,7 | 0,17 | 46 | 1087 | 244,6 | 43,6 | 180 | 39,9 | 174,9 | 155,7 |
| 130 | 50 | 50 | 106 | 0,2 | 65 | 769 | 233,2 | 44,3 | 179,1 | 42,6 | 87 | 90 |

### Ausführungsbeispiel 2:

### Herstellung eines Spinnvlieses aus Kem/Mantel-Filamenten (PET/Co-PET)

Zur Herstellung der Kerrn/Mantel-Filamente werden Polyethylenterephthalat und ein niedrig schmelzender Co-Polyester in bekannter Weise mit einem pro Lochdurchsatz von 0,8 g/L min coextrudiert und aerodynamisch verstreckt, wobei Kern/Mantel-Filamente entstehen. Der Anteil an Co-Polyethylenterephthalat beträgt 20 Gew.-%. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist eine Temperatur von 130 °C bei einem Liniendruck von 80 N/mm (Rauhtiefe von 40 µm) auf. Durch das Beaufschlagen der Endlosfilamente mit Druck und Temperatur wird das Polyethylenterephthalat in Form von Elementarfilamenten in einer Matrix aus Co-Polyethylenterephtalat verteilt Anschließend erfolgt eine Nachbehandlung im Heißluftofen bei einer Temperatur von 160 °C.
Hierbei wird ein Spinnvlies mit einem Flächengewicht von 100 g/m² erhalten. Hierdurch entsteht ein Vliesstoff mit dichter Struktur und geringer Porosität bei charakteristischen mechanischen Werten (HZK, WRK, MD:CD Verhältnis). Die Parameter des Ausführungsbeispiels sind in Tabelle 2 dargestellt

**Tabelle 2: Ausführungsbeispiel 2, 105 g/m² PET/CoPET Vliesstoff, SC-Filamente, mech. Eigenschaften.**

| **Bindekomponente** | **Bindekomponente** | **Gewicht** | **Dicke** | **LD 5cm²/50Pa** | **Tensile MD** | **Dehnung MD** | **Tensile CD** | **Dehnung CD** | **Tear MD** | **Tear CD** |
|---|---|---|---|---|---|---|---|---|---|---|
| | | **EN 29073 angel.** | **DIN EN ISO 9073-2** | **DIN EN ISO 9237** | **EN 29073 T3** | **EN 29073 T3** | **EN 29073 T3** | **EN 29073 T3** | **internal** | **internal** |
| | **%** | **g/m²** | **mm** | **l/m²sec** | **N/50mm** | **%** | **N/50mm** | **%** | **N** | **N** |
| Copolyester | 20 | 105 | 0,19 | 112 | 304 | 47 | 292 | 45 | 152 | 148 |

### Ausführungsbeispiel 3:

### Herstellung eines Spinnvlieses aus PIE-Filamenten (PET/Polyolefin)

Zur Herstellung der PIE-Filamente werden Polyethylenterephthalat und Polyethylen bzw. Polypropylen in bekannter Weise mit einem pro Lochdurchsatz von 0,65 g/L min coextrudiert und aerodynamisch verstreckt. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist Temperaturen zwischen 125 °C und 132 °C auf. Durch das Beaufschlagen der Endlosfilamente mit Druck und Temperatur wird das Polyolefin verschmolzen und das Polyethylenterephthalat in Form von im Querschnitt kuchenstückartigen Elementarfilamenten in einer Matrix aus Polyolefin verteilt. Hierbei werden Spinnvliese mit einem Flächengewicht von 100 - 105 g/m² erhalten. Die Spinnvliese weisen eine dichte Struktur, sowie eine geringe Porosität, bei charakteristischen mechanischen Werten (Höchstzugkraft (HZK), Weiterreißkraft (WRK), Maschinenrichtung (MD):Querrichtung (CD) Verhältnis) auf.
Die Parameter des Ausführungsbeispiels sind in Tabelle 3 dargestellt.

**Tabelle 3: Ausführungsbeispiel 3, 100 - 105 g/m² PET/Polyolefin Vliesstoffe, PIE-Filamente, mech. Eigenschaften.**

| **Bindekomponente** | **Bindekomponente** | **Gewicht** | **Dicke** | **LD 20cm²/50 Pa** | **LD** | **Grab Tensile MD** | **Dehnung MD** | **Grab Tensile CD** | **Dehnung CD** | **Trap Tear MD** | **Trap Tear CD** |
|---|---|---|---|---|---|---|---|---|---|---|---|
| | | **EN 29073 angel.** | **DINEN ISO9073-2** | **DINEN ISO 9237** | | **ASTM D5034** | **ASTM D5034** | **ASTM D5034** | **ASTM D5034** | **ASTM D5733** | **ASTM D5733** |
| | **%** | **g/m²** | **mm** | **l/m²sec** | **rayls** | **N/50mm** | **%** | **N50mm** | **%** | **N** | **N** |
| Polyethylen | 40 | 100 | 0,19 | 69 | 725 | 299 | % 69 | 280 | 72 | 152 | 148 |
| Polypropylen | 38 | 105 | 17 | 46 | 1087 | 324 | 57 | 375 | 101 | 185,4 | 91 |

### Ausführungsbeispiel 4:

### Herstellung eines Spinnvlieses aus PIE-Filamenten (PET/PA)

Zur Herstellung der PIE-Filamente werden Polyethylenterephthalat und Polyamid in bekannter Weise mit einem pro Lochdurchsatz von 0,76 g/L min coextrudiert und aerodynamisch verstreckt, wobei 16 PIE-Filamente entstehen. Der Anteil an Polyamid liegt bei 30 Gew.%. Die Endlosfilamente werden darauf auf einem Förderband dynamisch abgelegt. Unter dynamischem Ablegen wird verstanden, dass sich die Orientierung der abzulegenden Filamente in Querrichtung gezielt beeinflussen lässt. Darauf erfolgt eine Verfestigung der Endlosfilamente durch eine raue Stahlwalze unter Druck und Wärme. Die Stahlwalze weist Temperaturen von 130 °C bei einem Liniendruck von 50 N/mm (Rautiefe von 40 µm) auf.
Durch das Beaufschlagen der Endlosfilamente mit Druck und Temperatur wird das Polyamid verschmolzen und das Polyethylenterephthalat in Form von im Querschnitt kuchenstückartigen Elementarfilamenten in einer Matrix aus dem Polyamid verteilt. Hierbei werden Spinnvliese mit einem Flächengewicht von 40 - 105 g/m² erhalten.

Es entstehen Spinnvliese mit dichter Struktur und geringer Porosität bei charakteristischen mechanischen Werten (HZK, WRK, MD:CD Verhältnis). Die Parameter des Versuchs sind in Tabelle 4 dargestellt.

**Tabelle 4: Ausführungsbeispiel 4, 40 - 105 g/m² PET/PA Vliesstoffe, PIE-Filamente, mech. Eigenschaften.**

| **Bindekomponente** | **Bindekomponente** | **Gewicht** | **Dicke** | **LD 20cm²/50 Pa** | **LD** | **Grab Tensile MD** | **Dehnung MD** | **Grab Tensile CD** | **Dehnung CD** | **Trap Tear MD** | **Trap Tear CD** |
|---|---|---|---|---|---|---|---|---|---|---|---|
| | | **EN29073 argel.** | **DINEN ISO9073-2** | **DINEN ISO9237** | | **ASTM D5034** | **ASTM D5034** | **ASTM D5034** | **ASTM D5034** | **ASTM D5733** | **ASTM D5733** |
| | **%** | **g/m²** | **mm** | **l/m²sec** | **rayls** | **N/50mm** | **%** | **N50mm** | **%** | **N** | **N** |
| Polyamid | 30 | 105 | 0,15 | 50 | 1000 | 423 | 60 | 381 | 62 | 90 | 90 |
| Polyamid | 30 | 80 | 0,2 | 736 | 68 | 323 | 46 | 304 | 59 | 93 | 93 |
| Polyamid | 30 | 60 | 0,15 | 1122 | 45 | 234 | 42 | 222 | 51 | 63 | 68 |
| Polyamid | 30 | 40 | 0,09 | 1660 | 30 | 145 | 37 | 135 | 47 | 29 | 33 |

### Ausführungsbeispiel 5:

### Vergleich des Schallabsorptionsgrades eines Spinnvlieses aus PIE-Filamenten (PETIPA) mit einem Mikrofaser Spinnvlies (Evolon®)

Zur Ermittlung des Schallabsorptionsgrades ausgewählter Varianten des Ausführungsbeispieles 1 im Vergleich zu einem Evolon® Mikrofaserspinnvlies gleichen Gewichtes werden die verschiedenen Materialien einem alpha - Kabinen Test basierend auf ISO 20354:2003 unterzogen. Die entsprechenden Messwerte sind in Tabelle 5 wiedergegeben.

**Tabelle 5: Ausführungsbeispiel 1, Schallabsorptionsgrad (Alpha Kabine) im Vergleich zu Evolon 100®**

| Terz-Mittenfrequenz | Evo100^{®} | Beispiel 1 617 rayls | Beispiel 1 1087 rayls | Beispiel 1 1613 rayls |
|---|---|---|---|---|
| | set* | 30/80/130 | 50/80/130 | 30/50/180 |
| | Schallabsorptionsgrad | | | |
| [Hz] | | | | |
| 200 | 0,07 | 0,03 | 0 | 0 |
| 250 | 0,05 | 0,02 | 0,03 | 0,05 |
| 315 | 0,02 | 0,04 | 0,06 | 0,04 |
| 400 | 0,09 | 0,07 | 0,09 | 0,09 |
| 500 | 0,1 | 0,1 | 0,13 | 0,07 |
| 630 | 0,12 | 0,24 | 0,2 | 0,19 |
| 800 | 0,34 | 0,35 | 0,34 | 0,36 |
| 1000 | 0,51 | 0,53 | 0,53 | 0,66 |
| 1250 | 0,77 | 0,73 | 0,78 | 0,73 |
| 1600 | 0,79 | 0,77 | 0,84 | 0,77 |
| 2000 | 0,84 | 0,91 | 0,96 | 0,88 |
| 2500 | 0,86 | 0,88 | 1 | 0,82 |
| 3150 | 0,85 | 0,88 | 0,87 | 0,79 |
| 4000 | 0,89 | 0,89 | 0,77 | 0,74 |
| 5000 | 0,87 | 0,88 | 0,86 | 0,8 |

| | | | | |
|---|---|---|---|---|
| * Ausführungsbeispiel 1 ; PA Anteil [%]; Kalanderdruck [N/cm]; Kalandertemperatur [°C] | | | | |

In Figur 3 ist der Schallabsorptionsgrad (Alpha Kabine) eines erfindungsgemäßen Spinnvlieses, das gemäß Ausführungsbeispiel 1 hergestellt wurde, im Vergleich zu Evolon 100® dargestellt.

### Ausführungsbeispiel 6:

### Vergleich des Schallabsorptionsgrades eines Spinnvlieses aus PIE-Filamenten

### (PETIPA) mit einem Spinnvlieses aus SC -Filamenten (PET/CoPET)

Zur Ermittlung des Schallabsorptionsgrades einer ausgewählten Variante des Ausführungsbeispieles 4 (105 gsm PETIPA PIE) im Vergleich zum Ausführungsbeispiel 2 (100 gsm PET/CoPET SC) werden die verschiedenen Materialien einem Test im Impedanzrohr basierend auf DIN EN ISO 10354:1 unterzogen. Die entsprechenden Messwerte sind in Figur 4 wiedergegeben. In dieser Abbildung wird der Schallabsorptionsgrad eines erfindungsgemäßen Spinnvlieses aus PIE-Filamenten (PET/PA) gemäß den Ausführungsbeispielen 2 und 4 mit einem Spinnvlieses aus SC - Filamenten (PET/CoPET) verglichen. Die Faserabhängigkeit des Schallabsorptionsgrades wird gemessen im Impedanzrohr nach DIN EN ISO 10345-1.

Hierbei zeigt sich die hinsichtlich eines erhöhten Schallabsorptionsgrades vorteilhafte Wirkung der PIE Fasergeometrie im direkten Vergleich zu einem SC Spinnvlies. Die Dichte der beiden verschiedenen Bindefaserpolymere liegt dabei im gleichen Bereich (~1,1 g/cm³).

### Ausführungsbeispiel 7:

### Vergleich des Schallabsorptionsgrades von Spinnvliesen aus PIE-Filamenten mit verschiedenen Bindekomponenten

Zur Ermittlung des Schallabsorptionsgrades der Varianten des Ausführungsbeispieles 3 (105 gsm PET/Polyolefin PIE) im Vergleich zu einer ausgewählten vergleichbaren Variante des Ausführungsbeispiel 4 (105 gsm PET/PA PIE) werden die verschiedenen Materialien einem Test im Impedanzrohr basierend auf DIN EN ISO 10354:1 unterzogen. Die entsprechenden Messwerte sind in Figur 5 wiedergegeben.

Hierbei zeigt sich die hinsichtlich eines erhöhten Schallabsorptionsgrades vorteilhafte Wirkung der PIE Fasergeometrie in Kombination mit Polyamid als Bindekomponente im direkten Vergleich zu Polyolefinhaltigen Spinnvlies vor allem in höheren Frequenzbereichen.

### Ausführungsbeispiel 8:

### Vergleich des Schallabsorptionsgrades von Spinnvliesen aus PIE-Filamenten mit verschiedenen Flächengewichten

Zur Ermittlung des Schallabsorptionsgrades der Varianten des Ausführungsbeispieles 4 (40 - 105 gsm PET/PA PIE) werden die verschiedenen Materialien einem Test im Impedanzrohr basierend auf DIN EN ISO 10354:1 unterzogen. Die entsprechenden Messwerte sind in Figur 6 wiedergegeben.

Hierbei zeigt sich die hinsichtlich eines erhöhten Schallabsorptionsgrades vorteilhafte Wirkung der PIE Fasergeometrie in Kombination mit Polyamid als Bindekomponente im direkten Vergleich zu Polyolefinhaltigen Spinnvlies vor allem in höheren Frequenzbereichen deutlich.

### Ausführungsbeispiel 9:

### Hitzeabhängiger Zug- und Verformungstest an PET/PA Vliesstoffen aus PIE-Filamenten

Zur Ermittlung der Zugeigenschaften der Basismaterialien aus Ausführungsbeispiel 1 unter erhöhter Temperatur werden Varianten in Anlehnung an ASTM D5034 bei einer Prüftemperatur von 160°C auf Höchstzugkraft und Höchstzugkraftdehnung getestet. Die entsprechenden Ergebnisse sind in Tabelle 6 wiedergegeben. Um die Verformungseigenschaften unter Hitze (Tiefziehfähigkeit) zu bewerten, werden fixierte Prüflinge der Substrate in einem einfachen Versuchsaufbau (OTI Test) mittels eines auf 160°C aufgeheizten runden Stempels verformt (Kugeldurchmesser 9 cm, absolute Prüflingsgröße 24 cm Durchmesser, frei verformbare Prüflingsgröße 20 cm). Dabei werden die Weglänge bis zur Beschädigung in cm, die bei einer Verformung von 5% auftretende Kraft in N, sowie die zur Verformung maximal aufzuwendende Kraft in N als Messgrößen zur Bewertung der Materialeigenschaften herangezogen. Eine große Weglänge bei 160°C bei entsprechender (niedriger) Kraft bedeuted demnach positive Verformungseigenschaften unter Hitzeeinwirkung (Tiefziehfähigkeit). Entsprechende Messwerte sind in Tabelle 6 wiedergegeben.

**Tabelle 6: Hitzeabhängiger Zug- und Verformungstest an Basismaterialien des Ausführungsbeispieles 1, Versuchstemperatur 160°C.**

| **Versuchsbedingungen** | | | | **Grab Tensile** | **Dehnung** | **Grab Tensile** | **Dehnung** | **Verformungstest** | | |
|---|---|---|---|---|---|---|---|---|---|---|
| | | | | **MD** | **MD** | **CD** | **CD** | | | |
| **PA-Anteil** | **Kalanderdruck** | **Kalande rtemperatur** | | **ASTM D5034** | **ASTM D5034** | **ASTM D5034** | **ASTM D5034** | **OTI Strecke** | **OTI M5%** | **OTI max.Kraft** |
| | | | **Prüftemp.** | **160°C** | **160°C** | **160°C** | **160°C** | **160°C** | **160°C** | **160°C** |
| **%** | **N/mm** | **°C** | | **N** | **%** | **N** | **%** | **cm** | **N** | **N** |
| 30 | 50 | 130 | | 155,9 | 49,4 | 170,9 | 49.5 | 10,26 | 262,8 | 1655 |
| 30 | 80 | 130 | | 158,2 | 46,6 | 152 | 48,5 | 10,8 | 248 | 1853 |
| 30 | 80 | 180* | | 148,1 | 36,7 | 145,5 | 42 | 11,06 | 267,5 | 2016 |
| 30 | 50 | 180* | | 167,9 | 42,4 | 153,9 | 42,7 | 11,02 | 279,1 | 2005 |
| 50 | 50 | 180* | | 138,6 | 35,2 | 131,5 | 39,1 | 10,44 | 255,9 | 1731 |
| 50 | 80 | 180* | | 141,5 | 33,3 | 130,9 | 36,3 | 10,12 | 262,3 | 1629 |
| 50 | 80 | 130 | | 145,6 | 40 | 135,8 | 41,9 | 10,66 | 246,6 | 1778 |
| 50 | 50 | 130 | | 147,9 | 40 | 156,2 | 47,2 | 10,36 | 249,6 | 1683 |

## Patentansprüche

1. Verwendung eines Vliesstoffs umfassend mindestens zwei Polymere, wobei der Schmelzpunkt mindestens eines ersten Polymers über dem Schmelzpunkt mindestens eines zweiten Polymers liegt und wobei das erste Polymer in Form von Elementarsegmenten vorliegt, die in einer Matrix aus dem zweiten Polymer verteilt sind als Schallabsorptionsmaterial, wobei der Vliesstoff eine Dicke von 0,01 mm bis 1 mm, vorzugsweise von 0,05 mm bis 0,5 mm, insbesondere von 0,1 mm bis 0,2 mm, aufweist, **dadurch gekennzeichnet, dass** der Vliesstoff eine Luftdurchlässigkeit von 20 - 100 l/m²sec, gemessen nach DIN EN ISO 9237, bei einem Flächengewicht von 100 g/m², bei 20 cm² und 50 Pa aufweist.

2. Verwendung nach Anspruch 1, **dadurch gekennzeichnet, dass** der Vliesstoff einen Luftschallabsorptionsgrad α(0), gemessen im Impedanzrohr nach DIN EN ISO 10354-1, bei einem Flächengewicht von 100 g/m², von ≥0,6 bei einer Frequenz von 1000 Hz bis 4000 Hz aufweist.

3. Verwendung nach einem oder mehreren der Ansprüche 1 bis 2, **dadurch gekennzeichnet, dass** der Anteil der Matrix im Vliesstoff im Bereich von 1 Gew.-% bis 60 Gew.-%, vorzugsweise von 5 Gew.% bis 50 Gew.-%, insbesondere von 10 Gew.-% bis 40 Gew.-%, beträgt.

4. Verwendung nach einem oder mehreren der Ansprüche 1 bis 3, **dadurch gekennzeichnet, dass** die Differenz zwischen den Schmelzpunkten des ersten und zweiten Polymers mindestens 15 °C, vorzugsweise mindestens 20 °C, beträgt.

5. Verwendung nach einem oder mehreren der Ansprüche 1 bis 4, **dadurch gekennzeichnet, dass** im Vliesstoff Elementarsegmente aus einem ersten Polymer vorliegen, die im Querschnitt kreissegmentförmig bzw. kuchenstückförmig, kreisförmig oder multilobal aufgebaut sind, welche in einer Matrix aus dem zweiten Polymer verteilt sind.

6. Verwendung nach einem oder mehreren der Ansprüche 1 bis 5, **dadurch gekennzeichnet, dass** der Vliesstoff mit mindestens einem Bindemittel ausgewählt insbesondere aus Acrylaten und Aminoplasten (Phenolharze, Melaminharze), Styrol-Butadien Copolymeren, NBR Bindersystemen und/oder Polyurethanen imprägniert und mit einem Flammschutzmittel versehen ist.

7. Verwendung nach einem oder mehreren der Ansprüche 1 bis 6, **dadurch gekennzeichnet, dass** der Vliesstoff auf mindestens einer Seite mindestens eine Klebekomponente im Pulverform, vorzugsweise aus einem thermoplastisches Polymer, insbesondere aus Polyethylen, Copolyester oder Polyamid aufweist und/oder mit einem Flammschutzmittel versehen ist.

8. Verwendung nach einem oder mehreren der Ansprüche 1 bis 7, **dadurch gekennzeichnet, dass** der Vliesstoff ein Flächengewicht von 30 g/m² bis 400 g/m², vorzugsweise von 35 g/m² bis 200 g/m², noch bevorzugter von 40 g/m² bis 150 g/m², insbesondere von 40 g/m² bis 120 g/m², aufweist.

9. Verwendung nach einem oder mehreren der Ansprüche 1 bis 8 zur Herstellung von Auskleidungsteilen für den Innenbereich von Automobilen, vorzugsweise Autohimmeln, Fußmatten, Türverkleidungen, Säulenverkleidungen, Hutablagen und/oder Kofferraumauskleidungen sowie Radkastenauskleidungen und/oder zur Schalldämpfung in Fahrzeugen, Flugzeugen und Zügen, in der Baubranche und in kleinen Geräten, insbesondere im Schallfrequenzbereich von 100 bis 5000 Hz.

10. Verwendung nach einem oder mehreren der Ansprüche 1 bis 9, **dadurch gekennzeichnet, dass** das Schallabsorptionsmaterial hergestellt wird mit einem Verfahren umfassend die folgenden Verfahrensschritte:
- Bereitstellen von Mehrkomponentenfasern, welche mindestens zwei Polymere mit unterschiedlichen Schmelzpunkten enthalten,
- flächiges Verbinden der Mehrkomponentenfasern mit einer komprimierenden Wärmebehandlung bei einer Temperatur von 100 °C bis 300 °C sowie einem Druck von 40 N/mm bis 150 N/mm, derart, dass mindestens ein erstes Polymer in Form von Elementarsegmenten in einer Matrix aus mindestens einem zweiten Polymer verteilt wird.

11. Verwendung nach einem oder mehreren der Ansprüche 1 bis 10, **dadurch gekennzeichnet, dass** die Mehrkomponentenfasern, eine erste Polymerkomponente und eine zweite Polymerkomponente umfassen, wobei
- die erste Polymerkomponente in einer ersten Zone und die zweite Polymerkomponente in einer zweiten Zonen über den Querschnitt der Mehrkomponentenfasern angeordnet ist, wobei
- sich beide Polymerkomponenten in Längenrichtung der Mehrkomponentenfasern erstrecken, wobei
- die erste Polymerkomponente einen Schmelzpunkt oberhalb des Schmelzpunkts der zweiten Polymerkomponente aufweist und wobei die erste Zone die erste Polymerkomponente in Form von mindestens zwei trennbaren Elementarsegmenten umfasst.

12. Verwendung nach Anspruch 11, **dadurch gekennzeichnet, dass** als Mehrkomponentenfasern PIE-Fasern, Hollow-PIE-Fasern, Kern/Mantel-Fasern, multilobale Fasern oder Side by Side-Fasern eingesetzt werden, welche aus mindestens zwei Polymeren mit unterschiedlichen Schmelzpunkten aufgebaut sind.

13. Verwendung nach einem oder mehreren der Ansprüche 10 bis 12, **dadurch gekennzeichnet, dass** das flächige Verbinden der Mehrkomponentenfasern durch Beaufschlagen mit einem Druck von 40 N/mm bis 100 N/mm, vorzugsweise von 60 N/mm bis 80 N/mm, insbesondere von 50 N/mm bis 90 N/mm, durchgeführt wird.

14. Verwendung nach einem oder mehreren der Ansprüche 10 bis 13 an den vierziger, **dadurch gekennzeichnet, dass** das flächige Verbinden der Mehrkomponentenfasern durch Beaufschlagen mit einer Temperatur von mehr als 100 °C, vorzugsweise von 100 °C bis 300 °C, noch bevorzugter von 110 °C bis 200 °C, insbesondere von 120 °C bis 180 °C, durchgeführt wird.

## Claims

1. Use of a non-woven fabric comprising at least two polymers, where the melting point of at least one first polymer is above the melting point of at least one second polymer, and where the first polymer takes the form of elemental segments distributed in a matrix made of the second polymer, as acoustic absorption material, where the thickness of the non-woven fabric is from 0.01 mm to 1 mm, preferably from 0.05 mm to 0.5 mm, in particular from 0.1 mm to 0.2 mm, **characterized in that** the permeability of the non-woven fabric to air is from 20 to 100 l/m²sec, measured in accordance with DIN EN ISO 9237, for a weight per unit area of 100 g/m², 20 cm² and 50 Pa.

2. Use according to Claim 1, characterize in that the airborne acoustic absorption coefficient α(0) of the non-woven fabric, measured in an impedance tube in accordance with DIN EN ISO 10354-1, for a weight per unit area of 100 g/m², is ≥ 0.6 at a frequency of from 1000 Hz to 4000 Hz.

3. Use according to one or more of Claims 1 to 2, **characterized in that** the proportion of the matrix in the non-woven fabric is in the range from 1% by weight to 60% by weight, preferably from 5% by weight to 50% by weight, in particular from 10% by weight to 40% by weight.

4. Use according to one or more of Claims 1 to 3, **characterized in that** the difference between the melting points of the first and second polymer is at least 15°C, preferably at least 20°C.

5. Use according to one or more of Claims 1 to 4, **characterized in that**, distributed in a matrix made of the second polymer in the non-woven fabric there are elemental segments made of a first polymer, their cross section having the shape of a segment of a circle or of a sector of a circle, or having the shape of a circle or having multilobal shape.

6. Use according to one or more of Claims 1 to 5, **characterized in that** the non-woven fabric has been impregnated with at least one binder selected in particular from acrylates and aminoplastics (phenolic resins, melamine resins), styrenebutadiene copolymers, NBR binder systems and/or polyurethanes, and has been provided with a flame retardant.

7. Use according to one or more of Claims 1 to 6, **characterized in that** the non-woven fabric has, on at least one side, at least one adhesive component in powder form, preferably made of a thermoplastic polymer, in particular of polyethylene, copolyester or polyamide, and/or has been provided with a flame retardant.

8. Use according to one or more of Claims 1 to 7, **characterized in that** the weight per unit area of the non-woven fabric is from 30 g/m² to 400 g/m², preferably from 35 g/m² to 200 g/m², more preferably from 40 g/m² to 150 g/m², in particular from 40 g/m² to 120 g/m².

9. Use according to one or more of Claims 1 to 8 for the production of cladding components for the interior region of automobiles, preferably automobile roof linings, mats, door cladding, column cladding, parcel shelves and/or boot lining, or else wheelhousing lining, and/or for sound deadening in vehicles, aircraft and trains, in the construction sector and in small devices, in particular in the acoustic frequency range from 100 to 5000 Hz.

10. Use according to one or more of Claims 1 to 9, **characterized in that** the acoustic absorption material is produced by a process comprising the following steps:
- provision of multicomponent fibres which comprise at least two polymers with different melting points,
- surface bonding of the multicomponent fibres by compressive heat treatment at a temperature of from 100°C to 300°C and at a pressure of from 40 N/mm to 150 N/mm, in such a way that at least one first polymer in the form of elemental segments is distributed in a matrix made of at least one second polymer.

11. Use according to one or more of Claims 1 to 10, **characterized in that** the multicomponent fibres comprise a first polymer component and a second polymer component, where
- the arrangement has the first polymer component in a first zone and the second polymer component in a second zone across the cross section of the multicomponent fibres, where
- both polymer components extend in a longitudinal direction of the multicomponent fibres, where
- the melting point of the first polymer component is above the melting point of the second polymer component, and where the first zone comprises the first polymer component in the form of at least two separable elemental segments.

12. Use according to Claim 11, **characterized in that** multicomponent fibres are PIE fibres, hollow-PIE fibres, core/sheath fibres, multilobal fibres or side-by-side fibres, where these are composed of at least two polymers with different melting points.

13. Use according to one of more of Claims 10 to 12, **characterized in that** the surface bonding of the multicomponent fibres is carried out via exposure to a pressure of from 40 N/mm to 100 N/mm, preferably from 60 N/mm to 80 N/mm, in particular from 50 N/mm to 90 N/mm.

14. Use according to one or more of Claims 10 to 13, **characterized in that** the surface bonding of the multicomponent fibres is carried out via exposure to a temperature above 100 °C, preferably from 100°C to 300°C, more preferably from 110°C to 200°C, in particular from 120°C to 180°C.

## Revendications

1. Utilisation d'un non-tissé comprenant au moins deux polymères, le point de fusion d'au moins un premier polymère étant supérieur au point de fusion d'au moins un deuxième polymère et le premier polymère se trouvant sous forme de segments élémentaires, qui sont répartis dans une matrice constituée par le deuxième polymère comme matériau d'absorption acoustique, le non-tissé présentant une épaisseur de 0,01 mm à 1 mm, de préférence de 0,05 mm à 0,5 mm, en particulier de 0,1 mm à 0,2 mm, **caractérisée en ce que** le non-tissé présente une perméabilité à l'air de 20-100 l/m².s, mesurée selon la norme DIN EN ISO 9237, à un poids surfacique de 100 g/m², sur 20 cm² et à 50 Pa.

2. Utilisation selon la revendication 1, **caractérisée en ce que** le non-tissé présente un taux d'absorption acoustique dans l'air α (0) , mesuré dans un tube d'impédance selon la norme DIN EN ISO 10354-1, à un poids surfacique de 100 g/m², ≥ 0,6 à une fréquence de 1000 Hz à 4000 Hz.

3. Utilisation selon l'une ou plusieurs des revendications 1 à 2, **caractérisée en ce que** la proportion de matrice dans le non-tissé se situe dans la plage de 1% en poids à 60% en poids, de préférence de 5% en poids à 50% en poids, en particulier de 10% en poids à 40% en poids.

4. Utilisation selon l'une ou plusieurs des revendications 1 à 3, **caractérisée en ce que** la différence entre les points de fusion du premier et du deuxième polymère est d'au moins 15°C, de préférence d'au moins 20°C.

5. Utilisation selon l'une ou plusieurs des revendications 1 à 4, **caractérisée en ce que** le non-tissé présente des segments élémentaires d'un premier polymère qui présentant une structure transversale en forme de segments circulaires ou en forme de morceaux de tarte, en forme de cercles ou à lobes multiples, qui sont répartis dans une matrice constituée par le deuxième polymère.

6. Utilisation selon l'une ou plusieurs des revendications 1 à 5, **caractérisée en ce que** le non-tissé est imprégné d'au moins un liant choisi en particulier parmi les acrylates et les aminoplastes (résines phénoliques, résines mélaminées), les copolymères de styrène-butadiène, les systèmes de liant à base de NBR et/ou les polyuréthanes et pourvu d'un agent ignifuge.

7. Utilisation selon l'une ou plusieurs des revendications 1 à 6, **caractérisée en ce que** le non-tissé est apprêté, sur au moins une face, avec au moins un composant adhésif sous forme de poudre, de préférence constitué par un polymère thermoplastique, en particulier en polyéthylène, copolyester ou polyamide et/ou avec un agent ignifuge.

8. Utilisation selon l'une ou plusieurs des revendications 1 à 7, **caractérisée en ce que** le non-tissé présente un poids surfacique de 30 g/m² à 400 g/m², de préférence de 35 g/m² à 200 g/m², plus préférablement de 40 g/m² à 150 g/m², en particulier de 40 g/m² à 120 g/m².

9. Utilisation selon l'une ou plusieurs des revendications 1 à 8 pour la production de pièces de garniture pour l'intérieur d'automobiles, de préférence les ciels d'automobile, les tapis de sol, les revêtements de porte, les revêtements de colonne, les plages arrière et/ou les revêtements de coffre ainsi que les revêtements de passages de roues et/ou pour l'atténuation du bruit dans les véhicules, les avions et les trains, dans le domaine de la construction et dans les petits appareils, en particulier dans la plage de fréquences acoustiques de 100 à 5000 Hz.

10. Utilisation selon l'une ou plusieurs des revendications 1 à 9, **caractérisée en ce qu'**on produit un matériau d'absorption acoustique à l'aide d'un procédé comprenant les étapes de procédé suivantes :
- mise à disposition de fibres à composants multiples, qui contiennent au moins deux polymères présentant des points de fusion différents,
- liaison à plat des fibres à composants multiples par un traitement thermique de compression à une température de 100°C à 300°C ainsi qu'à une pression de 40 N/mm à 150 N/mm de manière telle qu'au moins un premier polymère est réparti sous forme de segments élémentaires dans une matrice constituée par au moins un deuxième polymère.

11. Utilisation selon l'une ou plusieurs des revendications 1 à 10, **caractérisée en ce que** les fibres à composants multiples comprennent un premier composant polymère et un deuxième composant polymère,
- le premier composant polymère étant disposé dans une première zone et le deuxième composant polymère étant disposé dans une deuxième zone sur la section transversale des fibres à composants multiples,
- les deux composants polymères s'étendant dans le sens longitudinal des fibres à composants multiples,
- le premier composant polymère présentant un point de fusion supérieur au point de fusion du deuxième composant polymère et la première zone comprenant le premier composant polymère sous forme d'au moins deux segments élémentaires séparables.

12. Utilisation selon la revendication 11, **caractérisée en ce qu'**on utilisé comme fibres à composants multiples des fibres PIE (en forme de tarte), des fibres PIE creuses, des fibres à noyau/enveloppe, des fibres à lobes multiples ou des fibres Side by Side (côte à côte), qui sont constituées par au moins deux polymères présentant des points de fusion différents.

13. Utilisation selon l'une ou plusieurs des revendications 10 à 12, **caractérisée en ce que** la liaison en surface des fibres à composants multiples est réalisée par sollicitation par une pression de 40 N/mm à 100 N/mm, de préférence de 60 N/mm à 80 N/mm, en particulier de 50 N/mm à 90 N/mm.

14. Utilisation selon l'une ou plusieurs des revendications 10 à 13, **caractérisée en ce que** la liaison en surface des fibres à composants multiples est réalisée par sollicitation par une température supérieure à 100°C, de préférence de 100°C à 300°C, plus préférablement de 110°C à 200°C, en particulier de 120°C à 180°C.
